# EUROPÄISCHE PATENTSCHRIFT

(11) **EP 0 464 265 B1**
(45) Veröffentlichungstag und Bekanntmachung des Hinweises auf die Patenterteilung: **06.03.1996**
(21) Anmeldenummer: 90125660.2
(22) Anmeldetag: 28.12.1990
(51) Int. Cl.: C23C 8/24

(54) **Verfahren zum Aufbringen von Nitridschichten auf Titan**
Method for nitriding titanium
Procédé de nitruration de titane

(30) Priorität: 04.07.1990 DE 4021286
(43) Veröffentlichungstag der Anmeldung: 08.01.1992
(73) Patentinhaber: Degussa Aktiengesellschaft, D-60311 Frankfurt (DE)
(72) Erfinder: Preisser, Friedrich, Dr., W-6467 Büdingen (DE)

(56) Entgegenhaltungen:
- EP-A- 0 105 835
- US-A- 2 804 410
- CHEMICAL ABSTRACTS, vol. 87, no. 6, 8. August 1977, Columbus, Ohio, US; abstract no. 43169A, HASHIMOTO EIGO 'titanium or its alloy surface hardening by nitriding ' Seite 242
- TECHNISCHE RUNDSCHAU Bd. 81, Nr. 19, 12. Mai 1989, BERN Seiten 52 - 55; BEAT W. HOFER: 'hochdrucknitrieren von metallen durch hipen '
- PATENT ABSTRACTS OF JAPAN vol. 11, no. 273 (C-445)(2720) 4. September 1987 & JP-A-62 74 065 (TAIHO KOGYO ) 4. April 1987
- PATENT ABSTRACTS OF JAPAN vol. 14, no. 176 (C-707)(4119) 9. April 1990 & JP-A-2 25 559 (SUMITOMO METAL IND ) 29. Januar 1990
- A.D. MCQUILLAN 'metallurgy of the rare metals -titanium' 1956 , BUTTERWORTHS SCIENTIFIC PUBLICATIONS , LONDON
- CHEMICAL ABSTRACTS, vol. 93, no. 6, August 1980, Columbus, Ohio, US; abstract no. 52058Q, GALIEV A.L. 'synthesis of titanium nitride in a nitrogen atmosphere at high pressures and laser irradiation ' Seite 338
- TRANSACTIONS OF THE ASM vol.46 (1954) p 540 ff

## Beschreibung

Die Erfindung betrifft ein Verfahren zum Aufbringen von Nitridschichten auf Teile aus Titan und Titanlegierungen durch thermochemische Behandlung der Teile mit Ammoniak oder ammoniakhaltigen Gasgemischen unter Druck und bei Temperaturen oberhalb 500° C.

Titan hat als Konstruktionswerkstoff gegenüber Stahl einige Vorteile, die sich aus dem geringen spezifischen Gewicht, seiner Korrosionsbeständigkeit und seiner hohen Festigkeit ergeben. Dem steht die relativ geringe Härte gegenüber, die eine Oberflächenbehandlung notwendig macht, wenn die Verschleißfestigkeit erhöht werden soll. Diese Oberflächenbehandlung besteht in der Regel aus der Erzeugung von Schichten aus Titancarbid oder Titannitrid. Bei bisher bekannten Verfahren zur Nitrierung von Teilen aus Titan und Titan legierungen wird mit hochenergetischen Gasen oder elektromagnetischen Feldern gearbeitet. Diese Verfahren sind sehr aufwendig und nur für einfache Geometrie der zu behandelnden Teile anwendbar.

In der japanischen Patentanmeldung JP-A- 2-025 559 (Patent Abstracts of Japan, Bd.14, Ni. 176, 4119) wird das Nitrieren von Titan und Titanlegierungen in einer Ammoniakatmosphäre bei Normaldruck beschrieben.

In der EP-A 0 105 835 wird ein Verfahren zur Herstellung von Nitridschichten auf Bauteilen aus Titan und Titanlegierungen beschrieben, indem man die Bauteile in einem Autoklaven Drucken von mindestens 10 MPa und Temperaturen von mindestens 200° C in einer Ammoniakatmosphäre aussetzt. Dabei muß der Ammoniak von großer Reinheit sein. Vorzugsweise erfolgt die Nitrierung bei 90 bis 130 MPa und Temperaturen von 930° bis 1000° C. Dieses Verfahren hat den Nachteil, daß es durch die Verwendung von Autoklaven und sehr reinem Ammoniak sehr teuer ist und 20 um-starke Schichten erst in Zeiträumen von drei und mehr Stunden erreichbar sind.

Es war daher Aufgabe der vorliegenden Erfindung, ein Verfahren zum Aufbringen von Nitridschichten auf Teile aus Titan und Titanlegierungen durch thermochemische Behandlung der Teile mit Ammoniak oder ammoniakhaltigen Gasgemischen unter Druck und bei Temperaturen oberhalb 500° C zu entwickeln, das preisgünstig ist und Nitridschichtdicken von 20 µm und mehr in kurzen Zeiträumen von weniger als drei Stunden ermöglicht.

Diese Aufgabe wird erfindungsgemäß dadurch gelöst, daß die Behandlung bei Temperaturen von 700 bis 950° C und Drucken von 0,5 bis 7 MPa durchgeführt wird, wobei der Ammoniakpartialdruck mindestens bei 0,2 MPa gehalten wird.

Mit diesem Druck verfahren können Bauteile aus Titan und Titanlegierungen beliebiger Geometrie und Größe in entsprechenden Kammeröfen mit ausreichend dicken Nitridschichten von 20 µm und mehr versehen werden. Überraschenderweise sind hierfür keine hochreinen Gase erforderlich, sondern es genügt die normale Handelsqualität von Ammoniak. Außerdem ist es möglich, dem Ammoniak Stickstoff beizumischen, wobei lediglich ein Ammoniakpartialdruck von mindestens 0,2 MPa für das Nitrierverfahren erforderlich ist.

Die Schichtdicke des sich ausbildenden Titannitrids ist in großen Druckbereichen abhängig von der Temperatur und der Behandlungszeit. Die Oberfläche ist goldglänzend und bewirkt eine signifikante Härtesteigerung. Bei Drucken im Bereich oberhalb 6 MPa ist die Schichtdicke fast unabhängig vom Druck.

Die Abbildung zeigt die Ausbildung einer Titannitridschicht auf Teilen aus Reintitan in Abhängigkeit vom Druck und der Temperatur der ammoniakhaltigen Atmosphäre.

Bereits bei Temperaturen von beispielsweise 500° C wurde bei 2 MPa (= 20 bar) Absolutdruck nach einer Stunde eine TiN-Schichtdicke von 10 µm gemessen. Bei 880° C wird in dieser Zeit eine reine TiN-Schicht von 20 µm aufgebaut.

Bei einem Druck von 6 MPa (= 60 bar) baut sich eine TiN-Schicht von beispielsweise 30 µm auf, wenn die Proben für eine Stunde bei 880° C gehalten werden.

Bei weiter gesteigertem Druck bis zu 9 MPa (= 90 bar) nimmt der Einfluß des Druckes auf die TiN-Schichtdicke ab. Die Zunahme ist nicht mehr linear. Bei noch höheren Drücken ist aufgrund der sich rasch bildenden dichten TiN-Schicht nur noch die Diffusion des Stickstoff durch die Schicht der zeitbestimmende Faktor.

Wie Reintitan können auch Titanlegierungen, wie z.B. TiAl6V4 nitriert werden.

Für diese Beschichtungen ist kein Autoklav erforderlich, sondern die Behandlung kann in einem handelsüblichen Kammerofen erfolgen.

## Patentansprüche

1. Verfahren zum Aufbringen von Nitridschichten auf Teile aus Titan und Titanlegierungen durch thermochemische Behandlung der Teile mit Ammoniak oder ammoniakhaltigen Gasgemischen unter Druck und bei Temperaturen oberhalb 500° C,
dadurch gekennzeichnet,
daß die Behandlung bei Temperaturen von 700 bis 950° C und Drucken von 0,5 bis 7 MPa erfolgt, wobei der Ammoniakpartialdruck mindestens bei 0,2 MPa gehalten wird.

## Claims

1. Method of applying nitride layers to parts composed of titanium and titanium alloys by thermochemical treatment of the parts with ammonia or ammonia-containing gas mixtures under pressure and at temperatures of more than 500°C,
characterised in that
the treatment is carried out at temperatures of 700 to 950°C and pressures of 0.5 to 7 MPa, the ammonia partial pressure being maintained at at least 0.2 MPa.

## Revendications

1. Procédé pour l'application de couches de nitrures sur des pièces en titane et en alliages de titane par traitement thermochimique des pièces avec l'ammoniac ou des mélanges gazeux renfermant de l'ammoniac sous pression et à des températures au-dessus de 500°C, caractérisé en ce que le traitement s'effectue à des températures de 700 à 950°C et à des pressions de 0,5 à 7 MPa, pour lesquelles la pression partielle d'ammoniac est maintenue au moins à 0,2 MPa.
